# FASCICULE DE BREVET EUROPEEN

(11) **EP 0 007 260 B1**
(45) Date de publication et mention de la délivrance du brevet: **23.09.1981**
(21) Numéro de dépôt: 79400390.5
(22) Date de dépôt: 14.06.1979
(51) Int. Cl.: C10M 1/38, C10M 1/20, C10M 1/40, C07F 3/04

(54) **Procédé perfectionné de préparation d'additifs détergents dispersants métalliques de haute alcalinité notamment pour huiles lubrifiantes et produit obtenu**
Verfahren zur Herstellung von Metall enthaltenden reinigenden dispergierenden Zusatzstoffen hoher Alkalität, besonders für Schmieröl, und daraus hergestelltes Produkt
Process for the preparation of metalliferous detergent-dispersant additives of high alkali content, especially for lubricating oils, and product obtained

(30) Priorité: 26.06.1978 FR 7818946
(43) Date de publication de la demande: 23.01.1980
(73) Titulaire: OROGIL, 92408 Courbevoie (FR)
(72) Inventeur: Demoures, Bernard, F-92800 Puteaux (FR); Le Coent, Jean-Louis, F-76620 Le Havre (FR)
(74) Mandataire: Fabre, Madeleine-France

## Description

La présente invention a pour objet un procédé perfectionné de préparation d'additifs détergents-dispersants métalliques de haute alcalinité notamment pour les huiles lubrifiantes.

Il est connu d'après le brevet français n° 1 356 763 de préparer des alkylphénates sulfurisés basiques par sulfurisation d'un alkylphénol en présence d'un sulfonate métallique, d'un monoalcool lourd en Cg C,e, d'une base alcalino-terreuse et d'éthylène glycol suivie d'une carbonatation à l'aide de gaz carbonique. Un tel procédé nécessite la presence d'un monoalcool lourd afin d'éviter une viscosité trop importante du milieu soumis à la carbonatation; les monoalcools de ce type présentent un point d'ébullition élevé et sont de ce fait difficiles à séparer.

Il a également été proposé (brevet US n° 4.057.504) de préparer des détergents-dispersants métalliques en faisant réagir un acide sulfonique organique (ou un de ses sels) et une base alcalino-terreuse sur une composition accélératrice constituée de glycol, d'un alkylphénol et de soufre, puis en carbonatant le mélange sulfurisé obtenu. Il a été constaté que, toujours pour une question de viscosité, un tel procédé ne peut être réalisé qu'en présence d'un fort excès de soufre par rapport à la quantité d'alkylphénol présente; le soufre étant particulièrement corrosif, seuls des produits préparés à partir de faibles quantités d'alkylphénol peuvent être utilisés industriellement.

La demanderesse a trouvé un procédé perfectionné permettant d'obtenir des additifs détergents-dispersants métalliques de TBN (Total Basic Number Norme ASTM D 2896) supérieur à 200, et ce d'une manière simple et rapide, en l'absence de soufre en excès et sans la présence indispensable de monoalcool lourd.

Il s'agit d'un procédé de preparation de détergents-dispersants métalliques de TBN supérieur à 200, par action du soufre à une température comprise entre 100 et 190°C sur un milieu contenant un alkylpnénol portant un ou plusieurs substituants alkyles en C₆-C₆₀, un alkylbenzènesulfonate de métal alcalino-terreux de masse moléculaire supérieure à 300 et de TBN inférieur ou égal à 150, de préférence inférieur ou égal à 50, un composé alcalino- terreux, un alkylèneglycol et une huile de dilution, suivie d'une carbonatation du milieu sulfurisé à une température comprise entre 100 et 200°C avec une quantité de C0₂ comprise entre celle pouvant être complètement absorbée par le milieu sulfurisé et un excès de 30% de cette quantité, puis élimination de l'alkylène glycol et séparation du détergent-dispersant métallique obtenu, ledit procédé étant caractérisé en ce que:
a) la quantité de soufre mise en oeuvre correspond à un rapport molaire soufre/alkyl- phénol compris entre 1,3 et 1,7;
b) le milieu à sulfuriser contient:
   un alkylbenzène sulfonate de calcium et/ ou de magnésium selon un rapport molaire alkylbenzène sulfonate/alkylphénol compris entre 0 et 6, de préférence entre 0,15 et 3 et tout particulièrement entre 0,2 et 1,8;
   un composé alcalino-terreux constitué de chaux et/ou d'hydroxyde ou oxyde de magnésium, selon un rapport molaire composé alcalino-terreux/alkylphénol compris entre 2 et 8,5;
   un alkylèneglycol selon un rapport molaire composé alcalino-terreux/glycol compris entre 0,5 et 2, ledit rapport molaire étant compris entre 1,3 et 2 lorsque le composé alcalino- terreux est de la chaux;
   en outre, un hydroxyde alcalin selon un rapport molaire hydroxyde alcalin/alkylphénol compris entre 0,05 et 0,9 lorsque le composé alcalino-terreux est constitué essentiellement d'oxyde ou d'hydroxyde de magnésium, et de préférence de l'ordre de 0,2;
   ainsi qu'un "pied de cuve" à base d'un détergent-dispersant métallique de TBN supérieur ou égal à 200, choisi parmi les alkylphénates suralcalinisés et sulfurisés de calcium et/ou de magnésium, les alkylbenzène sulfonates suralcalinisés de calcium et/ou de magnésium et les mélanges desdits alkylphénates suralcalinisés et sulfurisés et alkyl- benzéne sulfonates suralcalinisés entre eux, ledit "pied de cuve" étant mis en oeuvre selon un rapport pondéral "pied de cuve"/composé alcalino-terreux compris entre 0,1 et 1.
c) éventuellement à l'étape de carbonation le milieu réactionnel est traité par 0 à 10% en poids d'eau par rapport au poids dudit milieu, lorsque le composé alcalino-terreux contient de l'hydroxyde ou de l'oxyde de magnésium, et de préférence par 0 à 5% en poids d'eau.

L'étape de sulfurisation est de préférence réalisée à une température comprise entre 120 et 180°C; elle peut éventuellement être achevée à une température supérieure comprise entre 130 et 185°C, et ce de préférence à une pression inférieure ou égale à la pression atmosphérique.

L'opération de carbonatation est de préférence réalisée à une température comprise entre 100 et 185°C à l'aide d'une quantité de C0₂ sensiblement égale à celle pouvant être complètement absorbée.

Parmi les alkylphénols pouvant être mis en oeuvre pour réaliser le procédé objet de l'invention, on peut citer de préférence ceux portant un ou plusieurs substituants alkyles en C₉-C₁₅, et tout particulièrement les nonyl, décyl, dodécyl ou tétradécylphénols.

On désigne par "alkylbenzène sulfonate" toute solution contenant de 40 à 95% en poids, de préférence de 55 à 85% en poids d'un alkylbenzène sulfonate dans une huile de dilution, qui peut être ou peut ne pas être la même que celle mise en oeuvre pour réaliser le procédé objet de l'invention.

Parmi les alkylbenzènes sulfonates pouvant être mis en oeuvre on peut citer les sels d'acides sulfoniques (de poids moléculaire de préférence supérieur à 400) naturels obtenus par sulfonation de coupes pétrolières ou synthétiques obtenus par sulfonation d'alkylbenzènes dérivant d'oléfines ou de polymères d'oléfines en Ci,-c₃,, et de métaux alcalino-terreux tels que calcium, ou magnésium.

Le composé alcalino-terreux mis en oeuvre est constitué de chaux et/ou d'hydroxyde ou oxyde de magnésium.

Bien que n'importe quel type d'oxyde de magnésium puisse être utilisé, on préfère toutefois l'oxyde de magnésium "actif".

On désigne par oxyde de magnésium "actif" de l'oxyde de magnésium MgO de surface spécifique supérieur ou égale à 80 m²/g, par exemple comprise entre 100 et 170 m²/g. A titre d'exemple, on peut citer la "Maglite DE" de surface spécifique voisine de 140 m²/g commercialisée par Merck et le "Ferumag" de surface spécifique voisine de 160 m²/g et commercialisée par RHONE-POULENC INDUSTRIES.

Le métal dont dérive l'alkylbenzène sulfonate alcalino-terreux mis en oeuvre peut-être ou peut ne pas être le même que celui ou ceux contenus dans le composé alcalino-terreux. Parmi les hydroxydes de métaux alcalins pouvant être mis en oeuvre on peut citer les hydroxydes de sodium, lithium, potassium.

Parmi les huiles de dilution pouvant être mises en oeuvre, on peut citer de préférence les huiles paraffiniques telles que l'huile 100 Neutral ..... ; les huiles naphténiques ou mixtes peuvent également convenir. La quantité d'huile de dilution pouvant être mise en oeuvre est telle que la quantité d'huile contenue dans le produit final (y compris celle provenant de l'alkylbenzène sulfonate de départ) représente de 20 à 60% en poids dudit produit et de préférence de 25 à 55% dudit produit.

Une variante du procédé faisant l'objet de l'invention consiste à préparer "in situ" préalablement à l'étape de sulfurisation-neutralisation, l'alkylbenzène sulfonate de métal alcalino-terreux par action d'un oxyde ou hydroxyde dudit métal alcalino-terreux sur un acide alkylbenzène sulfonique tel que défini ci-dessus en présence d'huile et d'alkylène glycol éventuellement, à une température comprise entre 40 et 110°C, la quantité d'oxyde ou d'hydroxyde de métal alcalino-terreux et d'huile à mettre en oeuvre étant telle que l'alkylbenzène sulfonate obtenu présente un TBN inférieur ou égal à 150, de préférence inférieur ou égal à 50.

Le procédé faisant l'objet de l'invention est tout particulièrement intéressant pour préparer des détergents-dispersants de TBN supérieur ou égal à 250 et présentant un pourcentage en poids important de calcium (au moins 10%).

En partant par exemple de dodécyl phénol comme alkylphénol et d'une solution à 60-80% dans l'huile d'un alkylbenzène sulfonate de calcium ou de magnésium de masse moléculaire de l'ordre de 470 comme alkylbenzène sulfonate, on peut préparer de tels produits selon le procédé ci-dessus décrit en faisant réagir le soufre sur les quantités suivantes de réactifs:
au moins 5 parties en poids, et de préférence de 10 à 60 parties en poids d'alkylphénol pour 100 parties en poids de mélange alkylphénol-alkylbenzène sulfonate de calcium ou de magnésium;
jusqu'à 95 parties, et de préférence de 40 à 90 parties en poids d'alkylbenzène sulfonate de calcium ou de magnésium pour 100 parties en poids de mélange alkylphénol-alkylbenzène sulfonate de calcium ou de magnésium;
de 15 à 45 parties, et de préférence de 18 à 40 parties en poids d'hydroxyde de calcium pour 100 parties en poids de mélange alkylphénol-alkylbenzène sulfonate de calcium ou de magnésium;
de 2 à 35 parties, et de préférence de 3 à 18 parties en poids de pied de cuve de TBN superieur ou égal à 200 constitué d'un alkylphénate sulfurisé et carbonaté de calcium et/ou de magnésium et/ou d'un alkylbenzène sulfonate carbonaté de calcium et/ou de magnésium pour 100 parties en poids de mélange alkylphénol-alkylbenzène sulfonate de calcium ou de magnésium.

de 6 à 30 parties, et de préférence de 10 à 20 parties en poids d'alkylène glycol pour 100 parties en poids de mélange alkylphénol-alkylbenzène sulfonate de calcium ou de magnésium.

Le procédé faisant l'objet de l'invention est également intéressant pour préparer des détergents-dispersants de TBN supérieur à 200 et contenant au moins 2% en poids de magnésium et éventuellement au moins 0,5% en poids de . calcium.

En partant par exemple de dodécylphénol comme alkylphénol, d'une solution à 60-80% dans l'huile d'un alkylbenzène sulfonate de calcium ou de magnésium de masse moléculaire de l'ordre de 470 comme alkylbenzène sulfonate, et d'oxyde ou d'hydroxyde de magnésium ou d'un mélange chaux-oxyde ou hydroxyde de magnésium comme composé alcalino/terreux on peut préparer de tels produits en faisant réagir le soufre sur les quantités suivantes de réactifs:
- au moins 5 parties, et de préférence de 10 à 60 parties en poids d'alkylphénol pour 100 parties en poids de mélange alkylphénol-alkylbenzène sulfonate de magnésium ou de calcium,
- jusquà 95 parties, et de préférence de 40 à 90 parties en poids d'alkylbenzène sulfonate de magnésium ou de calcium pour 100 parties en poids de mélange alkylphénol-alkylbenzène sulfonate de magnésium ou de calcium;
- de 4 à 40 parties, et de préférence de 5 à 30 parties en poids de composé alcalino-terreux pour 100 parties de mélange alkylphénol-alkylbenzène sulfonate de magnésium ou de calcium;
- de 4 à 25 parties, et de préférence de 5 à 20 parties en poids d'oxyde de magnésium pour 100 parties en poids de mélange alkylphénol-alkylbenzène sulfonate de magnésium ou de calcium;
-jusqu'à 25 parties, et de préférence jusqu'à 18 parties en poids d'hydroxyde de calcium pour 100 parties de mélange alkylphénol-alkylbenzène sulfonate de magnésium ou de calcium;
-de 0,1 à 10 parties en poids d'hydroxyde de métal alcalin pour 100 parties de mélange alkylphénol-alkylbenzène sulfonate de magnésium ou de calcium, lorsque le composé alcalino-terreux est de l'oxyde ou de l'hydroxyde de magnésium, et de préférence de 0,1 à 8 parties dudit hydroxyde alcalin;
- de 8 à 50 parties, et de préférence de 10 à 50 parties en poids d'alkalène glycol pour 100 parties de mélange alkylphénol-alkylbenzène sulfonate de magnésium ou de calcium;
- de 2 à 25 parties, et de préférence de 10 à 20 parties en poids pour 100 parties en poids de mélange alkylphénol-alkylbenzène sulfonate de magnésium ou de calcium d'un pied de cuve constitué d'un alkylbenzène sulfonate carbonaté de magnésium et/ou de calcium et/ou d'un alkylphénate sulfurisé et carbonaté de magnésium et/ou de calcium de TBN supérieur ou égal à 200.

La présente invention a également pour objet les détergents-dispersants de haute alcalinité obtenus par le procédé décrit ci-dessus. Ceux-ci présentent l'avantage d'une bonne compatibilité avec les huiles visqueuses ainsi qu'un très faible taux de sédiments. Ils peuvent être ajoutés à des huiles lubrifiantes selon des quantités fonction du TBN desdits détergents-dispersants, et fonction de l'utilisation future desdites huiles; ainsi pour une huile pour moteur à essence, la quantité de détergents-dispersants de TBN compris entre 200 et 300 par exemple à ajouter est généralement comprise entre 1 et 3,5%; pour une huile pour moteur diesel elle est généralement comprise entre 1,8 et 5%; pour une huile pour moteur marin celle-ci peut aller jusqu'à 25%.

Les huiles lubrifiantes que l'on peut ainsi améliorer peuvent être choisies parmi des huiles lubrifiantes très variées, comme les huiles lubrifiantes de base naphténique, de base paraffinique, et de base mixte, d'autres lubrifiants hydrocarbonés, par exemple des huiles lubrifiantes dérivées de produits de la houille, et des huiles synthétiques, par exemple des polymères d'alkylène, des polymères du type oxyde d'alkylène et leurs dérivés, y compris les polymères d'oxyde d'alkylène préparés en polymérisant de l'oxyde d'alkylène en présence d'eau ou d'alcools, par exemple d'alcool éthylique, les esters d'acides dicarboxyliques des esters liquides d'acides du phosphore, des alkylbenzènes et des dialkylbenzènes des poly- phényles, des alkyl biphényl éthers, des polymères du silicium.

Des additifs supplémentaires peuvent également être présents dans lesdites huiles lubrifiantes à côté des détergents-dispersants obtenus selon le procédé de l'invention; on peut citer par exemple des additifs anti-oxydants, anti-corrosion, des additifs dispersants sans cendres...

Les exemples suivants sont donnés à titre indicatif et ne peuvent être considérés comme une limite du domaine et de l'esprit de l'invention.

### Exemples 1 à 4

On décrit ci-après le mode général de préparation (4 phases) des détergents-dispersants suralcalinisés faisant l'objet des exemples 1 à 4 et dans les tableaux 1 et l' les quantités de réactifs nécessaires à leur préparation.

### lère phase (sulfurisation)

On introduit dans un réacteur tétracol de 4 litres muni d'un système d'agitation et d'un dispositif de chauffage:
- du dodécylphénol (DDP)
- de l'huile 100 N
- une solution à environ 60% dans de l'huile de dilution 100 N d'un alkylbenzène sulfonate de calcium (sulfonate Ca en abréviation) de masse moléculaire 470 environ (masse du sel de sodium), solution contenant 2,7% de calcium et présentant un TBN de 25 environ;
- un antimousse commercialisé par Rhône-Poulenc sous la dénomination SI 200;
- υn pied de cuve constitué d'un mélange de détergents suralcalinisés de TBN 260, à base de dodécylphénate de calcium sulfurisé et suralcalinisé et d'alkylbenzène sulfonate de calcium suralcalinisé de masse moléculaire 470 environ.

On introduit alors sous agitation de la chaux et du soufre; on porte le milieu à 145°C sous légère dépression, puis on ajoute du glycol en 80 minutes een chauffant à 165°C et on maintient cette température pendant 1 heure sous légère dépression pour éliminer complètement l'eau de réaction provenant de la neutralisation de la chaux, et pour prolonger la sulfurisation.

L'eau éliminée entraîne toujours avec elle un peu de glycol.

### 2ème phase (carbonatation)

Après avoir réajusté la quantité de glycol à sa valeur première, on réalise une opération de carbonatation à l'aide de gaz carbonique à 165-170°C à pression atmosphérique jusqu'à la fin de l'absorption de CO₂; cette phase dure environ 1 h 30; la viscosité du milieu chute rapidement au début de cette phase puis se stabilise.

De l'eau s'élimine en entraïnant avec elle un peu de glycol.

### 3ème phase (élimination du glycol)

On porte le milieu à une température de 184°C sous 20 mm de mèrcure pendant une heure.

### 4ème phase (filtration)

Le milieu est filtré pour éliminer les sédiments et on récupère une solution dans de l'huile 100 N de détergent-dispersant suralcalinisé, que l'on dégaze et dont les caractéristiques figurent au tableau l'.

L'opération a duré au total 10 heures.

### Exemples 5 à 8

Les opérations décrites aux exemples 1 à 4 sont réalisées dans les mêmes conditions à partir d'une solution à 60% dans de l'huile 100 N d'un alkylbenzène sulfonate de calcium, de masse molèculaire de 470 environ, solution contenant 3,4% de calcium et présentant un TBN de 45 environ.

De plus, les produits obtenus respectivement aux exemples 1 à 4 sont utilisés comme pieds de cuve respectivement dans les exemples 5 à 8.

Les quantités de réactifs mises en oeuvre et les caractéristiques des produits obtenus figurent aux tableaux Il et 11'.

### Exemples 9 à 12

Les opérations décrites aux exemples 1 à 4 sont réalisées dans les mêmes conditions à partir d'une solution à 60% dans de l'huile 100 N d'un alkylbenzène sulfonate de calcium neutre de masse moléculaire 470 environ, solution contenant 1,8% de calcium et présentant un TBN nul.

Les produits obtenus respectivement aux exemples 1 à 4 ou 5 à 8 sont utilisés comme pieds de cuve respectivement dans les exemples 9 à 12.

Les quantités de réactifs mises en oeuvre et les caractéristiques des produits obtenus figurent aux tableaux III et III'.

### Exemples 13 à 16

Les opérations décrites aux exemples 1 à 4 sont réalisées dans les mêmes conditions à partir d'une solution à 80% dans de l'huile 100 N d'un alkylbenzène sulfonate de calcium, de masse moléculaire de 470 environ, solution contenant 3,37% de calcium présentant un TBN de 33.

Les produits obtenus respectivement soit aux exemples 1 à 4, aux exemples 5 à 8 ou aux exemples 9 à 12 sont utilisés comme pieds de cuve dans les exemples 13 à 16.

Les quantités de réactifs mises en oeuvre et les caractéristiques des produits obtenus figurent aux tableaux IV et IV'.

### Exemple 17

L'opération décrite à l'exemple 2 est réalisée en remplaçant la solution de sulfonate de calcium par une solution à environ 60% dans de 1 huile 100 N d'un alkylbenzène sulfonate de magnésium (sulfonate Mg en abréviation) de masse moléculaire de 470 environ, solution contenant 1,5% de magnésium et présentant un TBN de 20 environ, afin d'obtenir un détergent-dispersant contenant du calcium et du magnésium.

Le pied de cuve utilisé est constitué par l'un des produits préparés aux exemples 2, 6, 10 ou 14.

Les quantités de réactifs mises en oeuvre et les caractéristiques des produits obtenus figurent aux tableaux V et V'.

### Exemple 18

On réalise l'opération décrite à l'exemple 6 en modifiant comme suit la mode opératoire:
- la phase de sulfurisation est réalisée à 155°C à pression atmosphérique en présence de 175 g de glycol et 35 g d'alcool OXO en C_{Io} (soit 20% du poids de glycol) et suivie d'un stade de déshydration à 180°C à pression atmosphérique.

Les caractéristiques du produit obtenu sont semblables à celles de celui de l'exemple 6.

### Exemple 19

On réalise l'opération décrite à l'exemple 6 en effectuant l'étape de sulfurisation à 170°C à pression atmosphérique pendant une heure; le stade subséquent de déshydratation est alors superflu.

Les caractéristiques du produit obtenu sont semblables à celles de celui de l'exemple 6.

### Exemple 20

On réalise l'opération décrite à l'exemple 6 en modifiant comme suit le mode opératoire:
- la phase de sulfurisation est réalisée à 145°C à pression atmosphérique en présence de 175 g de glycol et 35 g d'hexanol (soit 20% du poids de glycol) et suivie d'un stade de déshydratation à 150°C à pression atmosphérique.

Les caractéristiques du produit obtenu sont semblables à celles de celui de l'exemple 6.

### Exemple 21

On réalise l'opération décrite à l'exemple 6, en modifiant comme suit le mode opératoire:
- la phase de sulfurisation est réalisée à 155°C sous 580 mmHg en présence de 200 g de glycol, et suivie d'une phase de déshydratation à 145°C sous 400 mmHg. les caractéristiques du produit sont semblables à celles de celui de l'exemple 6.

### Exemple 22

On réalise l'opération décrite à l'exemple 6 en mettant en oeuvre 40 g de pied de cuve, au lieu de 160 g; on constate une viscosité un peu plus importante du milieu après sulfurisation et une vitesse de filtration légèrement inférieure.

Les caractéristiques du produit obtenu sont semblables à celles de celui de l'exemple 6.

### Exemple 23

On réalise l'opération décrite à l'exemple 6 en mettant en oeuvre 203 g de pied de cuve au lieu de 160 g.

Les caractéristiques du produit obtenu sont semblables à celles de celui de l'exemple 6.

### Exemple 24

On réalise l'opération décrite à l'exemple 6 en mettant en oeuvre 152 g de glycol au lieu de 174 g.

Les caractéristiques du produit obtenu sont semblables à celles de celui de l'exemple 6.

### Exemple 25

On réalise l'opération décrite à l'exemple 6 en mettant en oeuvre 230 g de glycol au lieu de 174 g.

Les caractéristiques du produit obtenu sont semblables à celles de celui de l'exemple 6.

### Exemple 26

On réalise l'opération semblable à celle décrite à l'exemple 6 en mettant en oeuvre 160 g d'un pied de cuve constitué de dodécylphénate de calcium sulfurisé et suralcalinisé de TBN 200 au lieu d'un mélange de dodécylphénate sulfurisé et d'alkylbenzène sulfonate de TBN 260.

Les quantités de réactifs mises en oeuvre et les caractéristiques du produit obtenu, figurent aux tableaux VI et VI'.

### Exemple 27

On réalise l'opération décrite à l'exemple 6 en mettant en oeuvre un pied de cuve constitué d'alkylbenzène sulfonate de calcium de TBN 260 au lieu d'un mélange de dodécylphénate sulfurisé et d'alkylbenzène sulfonate de TBN 260.

Les caractéristiques du produit obtenu sont semblables à celles de l'exemple 6, ainsi que les quantités de réactifs mises en oeuvre.

### Exemples 28 à 37

On décrit ci-après le mode général de préparation des détergents-dispersants suralcalinisés contenant au moins 2% de magnésium faisant l'objet des exemples 28 à 37 et dans les tableaux VII et VIII les quantités de réactifs nécessaires à leur préparation.

### lère phase (sulfurisation)

On introduit dans un réacteur tétracol de 4 litres muni d'un système d'agitation et d'un dispositif de chauffage:
- du dodécylphénol
- de l'huile 100 N
- une solution à environ 60% dans de l'huile de dilution 100 N d'un alkylbenzène sulfonate de magnésium (sulfonate Mg en abréviation) de masse moléculaire 470 environ, solution contenant 1,8% de magnésium et présentant un TBN de 25 environ.
- un antimousse commercialisé par RHONE-POULENC sous la dénomination SI 200.
- un pied de cuve constitué d'un mélange de détergents-dispersants suralcalinisés à base d'un dodécylphénate de calcium sulfurisé et suralcalinisé et d'un alkylbenzène-sulfonate de magnésium suralcalinisé de masse moléculaire 470 environ.

On introduit sous agitation de la "Maglite DE", de la chaux et du soufre; on porte le milieu à 145°C sous légère dépression, puis on ajoute du glycol en 1 heure en chauffant à 165°C; on maintient cette température pendant 1 heure sous légère dépression.

### 2ème phase (carbonatation)

On réajuste la quantité de glycol à sa valeur première et on réalise une opération de carbonatation à l'aide de gaz carbonique à 165°C pendant 7 heures. On refroidit à 110°C pendant 1 heure 30 minutes.

### 3ème phase (élimination du glycol)

### 4ème phase (filtration)

La 3ème phase et la 4ème phase sont réalisées comme aux exemples précédents.

### Exemple 38

On répète l'opération décrite à l'exemple 28 en réalisant l'étape de sulfurisation à 180°C.

Les caractéristiques du produit obtenu sont analogues à celles de celui de l'exemple 28.

### Exemple 39

On répète l'opération décrite à l'exemple 28 en réalisant l'étape de carbonatation à 145°C.

Les caractéristiques du produit obtenu sont analogues à celles de celui de l'exemple 28.

### Exemple 40

L'opération décrite à l'exemple 28 est réalisée à partir d'un alkylbenzène sulfonate de magnésium en solution à 60% présentant un TBN de 45 et un taux de magnésium de 2,2%.

Les quantités de réactifs mises en oeuvre et les caractéristiques des produits obtenus figurent aux tableaux IX et IX'.

### Exemple 41

On répète l'opération décrite à l'exemple 29 en réalisant l'opération de sulfurisation en présence de glycol et d'alcool tridécylique.

Les quantités de réactifs mises en oeuvre et les caractéristiques des produits obtenus figurent aux tableaux IX et IX'.

### Exemple 42

On répète l'opération décrite à l'exemple 28 en réalisant l'étape de sulfurisation en mettant en oeuvre un pied de cuve constitué d'un alkylbenzène sulfonate de magnésium suralcalinisé de TBN 200.

Les quantités de réactifs mises en oeuvre et les caractéristiques des produits obtenus figurent aux tableaux IX et IX'.

### Exemple 43

On répète l'opération décrite à l'exemple 28 en mettant en oeuvre un dodécylphénate de calcium suralcalinisé de TBN 200 comme pied de curve.

Les quantités de réactifs mises en oeuvre et les caractéristiques des produits obtenus figurent aux tableaux IX et IX'.

### Exemple 44

On réalise l'opération décrite à l'exemple 32, en replaçant les 20 g de chaux par 10 g de soude; les caractéristiques du produit obtenu sont équivalents à celles de celui de l'exemple 32.

### Exemple 45

On réalise l'opération décrite à l'exemple 28 sans introduire d'eau au cours de l'opération de carbonatation. Les caractéristiques du produit obtenu sont équivalentes à celles de celui de l'exemple 28.

### Taux de sédiments

Les % de sédiments figurant dans les tableaux ci-dessous ont été mesurés selon la norme ASTMD 2273-67, en apportant toutefois les modifications suivantes:
-vitesse de rotation de la centrifugeuse 6 000 t/mn,
-force centrifuge relative 10 000
- le produit à analyser est dilué au quart dans de l'essence E (25 cm3 de produit à analyser + 75 cm3 d'essence E).

durée de la centrifugation: 10 minutes.

### Compatibilité

Les tests de compatibilité figurant dans les tableaux ci-dessous ont été réalisés par addition de 10% en poids de produit à tester à une huile minérale SAE 30, stockage de la solution obtenue pendant 1 mois à 20°C et étude de l'aspect de la solution en fonction du temps.

### Comparaison avec les produits du commerce

### - Test avec l'additif seul

Le produit de l'exemple 33 est ajouté à une huile SAE 50 à tendance paraffinique de façon à obtenir une solution contenant 125 millimoles de calcium + magnésium. La solution est stockée pendant 15 jours à 20°C; on constate que la solution reste limpide.

Le même test est réalisé avec un mélange:
-d'alkylbenzène sulfonate de magnésium de TBN 400
-d'alkylbenzène sulfonate de calcium de TBN 25
- d'alkylphénate de calcium de TBN 150 en quantité telle que la solution obtenue contienne 125 millimoles de calcium + magnésium.

Après 15 jours de stockage à 20°C, la solution est trouble et floculeuse.

### Test avec l'additif en formulation

On prépare un mélange (A) d'additifs contenant:
-2% d'un dispersant à base de polyiso- butenyl succinimide,
- 1,6 millimo!e d'un dithiophosphate de zinc
- et 2,3% de produit de l'exemple 33.

Ce mélange est porté pendant 25 jours à 80°C puis est ajouté à une huile SAE 30 de manière à avoir une concentration de 6,6% en poids de mélange (A).

La solution est stockée pendant 5 jours à 80°C.

Ce même test est réalisé avec un mélange (B) constitué de:
- 2% d'un dispersant à base de poly- isobutenylsuccinimide,
- 1,6 m mole de dithiophosphate de zinc
- et 2,3% d'un mélange constitué:
-d'alkylbenzène sulfonate de magnésium de TBN 400
- d'alkylbenzène sulfonate de calcium de TBN 25
- d'alkylphénate de calcium de TBN 150 présentant un nombre de millimoles de calcium + magnésium équivalent à celui du produit de l'exemple 33.

On constate que la solution contenant le mélange (A) est plus claire et plus brillante que celle contenant le mélange (B).

## Revendications

1. Procédé de préparation de détergents-dispersants métalliques de TBN supérieur à 200, par action du soufre à une température comprise entre 100 et 190⁰C sur un milieu contenant un alkylphénol portant un ou plusieurs substituants alkyles en C₆-C₆₀, un alkylbenzènesulfonate de métal alcalino-terreux de masse moléculaire supérieure à 300 et de TBN inférieur ou égal à 150, un composé alcalino-terreux, un alkylèneglycol et une huile de dilution, suivie d'une carbonatation du milieu sulfurisé à une température comprise entre 100 et 200°C avec une quantité de C0₂ correspondant au moins à celle pouvant être absorbée par le milieu sulfurisé, puis élimination de l'alkylène glycol et séparation du détergent-dispersant métallique obtenu, ledit procédé étant caractérisé en ce que:
a) la quantité de soufre mise en oeuvre correspond à un rapport molaire soufre/alkyl- phénol compris entre 1,3 et 1,7;
b) le milieu à sulfuriser contient:
un alkylbenzène sulfonate de calcium et/ou de magnésium selon un rapport molaire alkylbenzène sulfonate/aikylphénol compris entre 0 et 6;
un composé alcalino-terreux constitué de chaux et/ou d'hydroxyde ou oxyde ae magnésium, selon un rapport molaire composé alcalino-terreux/alkylphénol compris entre 2 et 8,5;
un alkylèneglycol selon un rapport molaire composé alcalino-terreux/glycol compris entre 0,5 et 2, ledit rapport molaire étant compris entre 1,3 et 2 lorsque le composé alcalino- terreux est de la chaux;
en outre, un hydroxyde alcalin selon un rapport molaire hydroxyde alcalin/alkylphénol compris entre 0,05 et 0,9 lorsque te composé alcalino-terreux est constitué essentiellement d'oxyde ou d'hydroxyde de magnésium;
ainsi qu'un "pied de cuve" à base d'un détergent-dispersant métallique de TBN supérieur ou égal à 200, choisi parmi les alkylphénates suralcalinisés et sulfurisés de calcium et/ou de magnésium, les alkylbenzène sulfonates suralcalinisés de calcium et/ou de magnésium et les mélanges desdits alkylphénates suralcalinisés et sulfurisés et alkylbenzène sulfonates suralcalinisés entre eux, ledit "pied de cuve" étant mis en oeuvre selon un rapport pondéral "pied de cuve"/composé alcalino-terreux compris entre 0,1 et 1.
c) éventuellement à l'étape de carbonatation le milieu réactionnel est traité par 0 à 10% en poids d'eau par rapport au poids dudit milieu, lorsque le composé alcalino-terreux contient de l'hydroxyde ou de l'oxyde de magnésium.

2. Procédé selon la revendication 1 caractérisé en ce que le rapport molaire alkylbenzène sulfonate/alkylphénol est compris entre 0,15 et 3.

3. Procédé selon la revendication 2 caractérisé en ce que le rapport molaire alkylbenzène sulfonate/alkylphénol est compris entre 0,2 et 1,8.

4. Procédé selon la revendication 1 caractérisé en ce que le rapport molaire hydroxyde alcalin/alkylphénol est de l'ordre de 0,2.

5. Procédé selon la revendication 1 caractérisé en ce que le traitement éventuel par l'eau à l'étape de carbonatation est réalisé à l'aide de 0 à 5% en poids d'eau par rapport au poids du milieu à traiter.

6. Procédé selon la revendication 1 caractérisé en ce que:
- l'alkylphénol est du dodécylphénol;
- l'alkylbenzène sulfonate est une solution à 60-80% dans l'huile d'un alkylbenzène sulfonate de calcium ou de magnésium de masse moléculaire de l'ordre de 470;
- le soufre réagit sur les quantités suivantes de réactifs:
au moins 5 parties en poids d'alkylphénol pour 100 parties en poids de mélange alkylphénol-alkylbenzène sulfonate de calcium ou de magnésium;
jusqu'à 95 parties en poids d'alkylbenzène sulfonate de calcium ou de magnésium pour 100 parties en poids de mélange alkylphénol-alkylbenzène sulfonate de calcium ou de magnésium;
de 15 à 45 parties en poids d'hydroxyde de calcium pour 100 parties en poids de mélange alkylphénol-alkylbenzène sulfonate de calcium ou de magnésium;
de 2 à 35 parties en poids de pied de cuve de TBN supérieur ou égal à 200 constitué d'un alkylphénate sulfurisé et carbonaté de calcium et/ou de magnésium et/ou d'un alkylbenzène sulfonate carbonate de caIcium et/ôu de magnésium pour 100 parties en poids de mélange alkylphénol-alkylbenzène sulfonate de calcium ou de magnésium;
de 6 à 30 parties en poids d'alkylène glycol pour 100 parties en poids de mélange alkylphénol-alkylbenzène sulfonate de calcium ou de magnésium;

7. Procédé selon la revendication 6 caractérisé en ce que l'étape de sulfurisation est réalisée en présence des quantités suivantes de réactifs:
de 10 à 60 parties en poids d'alkylphénol pour 100 parties en poids de mélange alkylphénol-alkylbenzène sulfonate de calcium ou de magnésium; de 40 à 90 parties en poids d'alkylbenzène sulfonate de calcium ou de magnésium pour 100 parties en poids de mélange alkylphénol-alkylbenzène sulfonate de calcium ou de magnésium;
de 18 à 40 parties en poids d'hydroxyde de calcium pour 100 parties en poids de mélange alkylphénol-alkylbenzène sulfonate de calcium ou de magnésium;
de 3 à 18 parties en poids de pied de cuve de TBN supérieur ou égal à 200 constitué d'un alkylphénate sulfurisé et carbonaté de calcium et/ou de magnésium et/ou d'un alkylbenzène sulfonate carbonaté de calcium et/ou de magnésium pour 100 parties en poids de mélange alkylphénol-alkylbenzène sulfonate de calcium ou de magnésium;
de 10 à 20 parties en poids d'alkylène glycol pour 100 parties en poids de mélange alkylphénol-alkylbenzène sulfonate de calcium ou de magnésium.

8. Procédé selon la revendication 1, caractérisé en ce que:
l'alkylphénol est du dodécylphénol;
l'alkylbenzène sulfonate est une solution à 60-80% dans l'huile d'un alkylbenzène sulfonate de calcium ou de magnésium de masse moléculaire de l'ordre de 470;
le composé alcalino-terreux est de l'oxyde ou de l'hydroxyde de magnésium ou un mélange chaux-oxyde ou hydroxyde de magnésium;
le soufre réagit sur les quantités suivantes de réactifs:
- au moins 5 parties en poids d'alkylphénol pour 100 parties en poids de mélange alkylphénol-alkylbenzène sulfonate de magnésium ou de calcium,
-jusqu'à 95 parties en poids d'alkylbenzène sulfonate de magnésium ou de calcium pour 100 parties en poids de mélange alkylphénol-alkylbenzène sulfonate de magnésium ou de calcium:
- de 4 à 40 parties en poids de composé alcalino-terreux pour 100 parties de mélange alkylphénol-alkylbenzène sulfonate de magnésium ou de calcium;
- de 4 à 25 parties en poids d'oxyde de magnésium pour 100 parties en poids de mélange alkylphénol-alkylbenzène sulfonate de magnésium ou de calcium;
- jusqu'à 25 parties en poids d'hydroxyde de calcium pour 100 parties de mélange alkylphénol-alkylbenzène sulfonate de magnésium ou de calcium;
- de 0,1 à 10 parties en poids d'hydroxyde de métal alcalin pour 100 parties de mélange alkylphénol-alkylbenzène sulfonate de magnésium ou de calcium, lorsque le composé alcalino-terreux est de l'oxyde ou de l'hydroxyde de magnésium;
- de 8 à 50 parties d'alkylène glycol pour 100 parties de mélange alkylphénol-alkylbenzène sulfonate de magnésium ou de calcium;
- de 2 à 25 parties pour 100 parties de mélange alkylphénol-alkylbenzène sulfonate de magnésium ou de calcium d'un pied de cuve constitué d'un alkylbenzène sulfonate carbonaté de magnésium et/ou de calcium et/ou d'un alkylphénate sulfurisé et carbonaté de magnésium et/ou de calcium de TBN supérieur ou égal à 200, et en ce que l'on traite à un stade quelconque de l'étape de carbonatation le milieu par 0 à 10% en poids d'eau par rapport au poids dudit milieu réactionnel.

9. Procédé selon la revendication 8 caractérisé en ce que l'étape de sulfurisation est réalisée en présence des quantités de réactifs suivantes:
- de 10 à 60 parties en poids d'alkylphénol pour 100 parties en poids de mélange alkylphénol-alkylbenzène sulfonate de magnésium ou de calcium;
-de 40 à 90 parties en poids d'alkylbenzène sulfonate de calcium ou de magnésium pour 100 parties en poids de mélange alkylphénol-alkylbenzène sulfonate de magnésium ou de calcium;
- de 5 à 30 parties en poids de composé alcalino-terreux pour 100 parties de mélange alkylphénol-alkylbenzène sulfonate de magnésium ou de calcium;
-de 5 à 20 parties en poids d'oxyde de magnésium pour 100 parties de mélange alkylphénol-alkylbenzène sulfonate de magnésium ou de calcium;
- jusqu'à 18 parties en poids d'hydroxyde de calcium pour 100 parties de mélange alkylphénol-alkylbenzène sulfonate de magnésium ou de calcium;
- de 0,1 à 8 parties d'hydroxyde de métal alcalin pour 100 parties de mélange alkylphénol-alkylbenzène sulfonate de magnésium ou de calcium;
- de 10 à 50 parties d'alkylène glycol pour 100 parties de mélange alkylphénol-alkylbenzène sulfonate de magnésium ou de calcium;
- de 10 à 20 parties de pied de cuve pour 100 parties de mélange alkylphénol-alkylbenzène sulfonate de magnésium ou de calcium, et en ce que l'on traite à un stade quelconque de l'étape de carbonatation le milieu par 0 à 5% en poids d'eau par rapport au poids dudit milieu réactionnel.

10. Application des produits obtenus selon le procédé décrit dans l'une quelconque des revendications précédentes comme additifs détergents-dispersants pouir huiles lubrifiantes.

## Claims

1. Process for the preparation of metal detergents-dispersants with a TBN of more than 200, by reacting sulphur, at a temperature between 100 and 190°C, with a medium containing an alkylphenol carrying one or more C₆-C₆₀ alkyl substituents, an alkaline earth metal alkylbenzenesulphonate with a molecular weight of more than 300 and a TBN which is less than or equal to 150, an alkaline earth metal compound, an alkylene glycol and a dilution oil, this being followed by carbonation of the sulphurised medium, at a temperature between 100 and 200°C, with an amount of C0₂ at least corresponding to that which can be absorbed by the sulphurised medium, and then removal of the alkylene glycol and separation of the metal detergent-dispersant obtained, the said process being characterised in that:
a) the amount of sulphur used corresponds to a molar ratio sulphur/alkylphenol of between 1.3 and 1.7;
b) the medium to be sulphurised contains:
a calcium and/or magnesium alkylbenzenesulphonate, in a molar ratio alkylbenzene- sulfonate/alkylphenol of between 0 and 6;
an alkaline earth metal compound consisting of lime and/or of magnesium hydroxide or oxide, in a molar ratio alkaline earth metal compound/alkylphenol of between 2 and 8.5;
an alkylene glycol, in a molar ratio alkaline earth metal compound/glycol of between 0.5 and 2, the said molar ratio being between 1.3 and 2 if the alkaline earth metal compound is lime;
in addition, an alkali metal hydroxide, in a molar ratio alkali metal hydroxide/alkylphenol of between 0.05 and 0.9 if the alkaline earth metal compound consists essentially of magnesium oxide or hydroxide; and also
a "heel' based on a metal detergent-dispersant with a TBN which is greater than or equal to 200, chosen from amongst superalkalised and sulphurised alkylphenates of calcium and/or magnesium, superalkalised alkylbenzenesul- phonates of calcium and/or magnesium and mixtures of the said superalkalised and sulphurised alkylphenates and superalkalised alkyl- benzenesulphonates with one another, the said "heel" being used in a weight ratio "heel"/ alkaline earth metal compound of between 0.1 and 1: and
c) if appropriate, in the carbonation step, the reaction medium is treated with 0 to 10% by weight of water, relative to the weight of the said medium, if the alkaline earth metal compound contains magnesium hydroxide or oxide.

2. Process according to Claim 1, characterised in that the molar ratio alkylbenzene- sulphonate/alkylphenol is between 0.15 and 3.

3. Process according to Claim 2, characterised in that the molar ratio alkylbenzene- sulphonate/alkylphenol is between 0.2 and 1.8.

4. Process according to Claim 1, characterised in that the molar ratio alkali metal hydroxide/alkylphenol is of the order of 0.2.

5. Process according to Claim 1, characterised in that the possible treatment with water in the carbonation step is carried out with the aid of 0 to 5% by weight of water, relative to the weight of the medium to be treated.

6. Process according to Claim 1, characterised in that:
the alkylphenol is dodecylphenol;
the alkylbenzenesulphonate is a 60-80% strength solution in oil of a calcium or magnesium alkylbenzenesulphonate with a molecular weight of the order to 470; and
the sulphur reacts with the following amounts of reactants:
at least 5 parts by weight of alkylphenol per 100 parts by weight of the mixture of alkylphenol and calcium or magnesium alkylbenzenesulphonate;
up to 95 parts by weight of calcium or magnesium alkylbenzenesulphonate per 100 parts by weight of the mixture of alkylphenol and calcium or magnesium alkylbenzenesulphonate;
from 15 to 45 parts by weight of calcium hydroxide per 100 parts by weight of the mixture of alkylphenol and calcium or magnesium alkylbenzenesulphonate;
from 2 to 35 parts by weight of heel with a TBN which is greater than or equal to 200, consisting of a sulphurised and carbonated alkylphenate of calcium and/or magnesium and/or a carbonated alkylbenzenesulphonate of calcium and/or magnesium, per 100 parts by weight of the mixture of alkylphenol and calcium or magnesium alkylbenzenesulphonate; and
from 6 to 30 parts by weight of alkylene glycol per 100 parts by weight of the mixture of alkylphenol and calcium or magnesium alkylbenzenesulphonate.

7. Process according to Claim 6, characterised in that the sulphurisation step is carried out in the presence of the following amounts of reactants:
from 10 to 60 parts by weight of alkylphenol per 100 parts by weight of the mixture of alkylphenol and calcium or magnesium alkylbenzenesulphonate;
from 40 to 90 parts by weight of calcium or magnesium alkylbenzenesulphonate per 100 parts by weight of the mixture of alkylphenol and calcium or magnesium alkylbenzenesulphonate;
from 18 to 40 parts by weight of calcium hydroxide per 100 parts by weight of the mixture of alkylphenol and calcium or magnesium alkylbenzenesulphonate;
from 3 to 18 parts by weight of heel with a TBN which is greater than or equal to 200, consisting of a sulphurised and carbonated alkylphenol of calcium and/or magnesium and/or a carbonated alkylbenzenesulphonate of calcium and/or magnesium, per 100 parts by weight of the mixture of alkylphenol and calcium or magnesium alkylbenzenesulphonate; and
from 10 to 20 parts by weight of alkylene glycol per 100 parts by weight of the mixture of alkylphenol and calcium or magnesium alkyl-

8. Process according to Claim 1, characterised in that:
the alkylbenzenesulphonate is a 6U8U% strength solution in oil of a calcium or magnesium alkylbenzenesulphonate with a molecular weight of the order of 470;
the alkaline earth metal compound is magnesium oxide or hydroxide or a mixture of lime and magnesium oxide or hydroxide; and
the sulphur reacts with the following amounts of reactants:
at least 5 parts by weight of alkylphenol per 100 parts by weight of the mixture of alkylphenol and magnesium or calcium alkylbenzenesulphonate;
up to 95 parts by weight of magnesium or calcium alkylbenzenesulphonate per 100 parts by weight of the mixture of alkylphenol and magnesium or calcium alkylbenzenesulphonate;
from 4 to 40 parts by weight of alkaline earth metal compound per 100 parts of the mixture of alkylphenol and magnesium or calcium alkylbenzenesulphonate;
from 4 to 25 parts by weight of magnesium oxide per 100 parts by weight of the mixture of alkylphenol and magnesium or calcium alkylbenzenesulphonate;
up to 25 parts by weight of calcium hydroxide per 100 parts of the mixture of alkylphenol and magnesium or calcium alkylbenzenesulphonate;
from 0.1 to 10 parts by weight of alkali metal hydroxide per 100 parts of the mixture of alkylphenol and magnesium or calcium alkylbenzenesulphonate if the alkaline earth metal compound is magnesium oxide or hydroxide;
from 8 to 50 parts of alkylene glycol per 100 parts of the mixture of alkylphenol and magnesium or calcium alkylbenzenesulphonate; and
from 2 to 25 parts, per 100 parts of the mixture of alkylphenol and magnesium or calcium alkylbenzenesulphonate, of a heel consisting of a carbonated alkylbenzenesulphonate of magnesium and/or calcium and/or a sulphurised and carbonated alkylphenate of magnesium and/or calcium with a TBN which is greater than or equal to 200,
and in that, at any stage of the carbonation step, the medium is treated with 0 to 10% by weight of water, relative to the weight of the said reaction medium.

9. Process according to Claim 8, characterised in that the sulphurisation step is carried out in the presence of the following amounts of reactants:
from 10 to 60 parts by weight of alkylphenol per 100 parts by weight of the mixture of alkylphenol and magnesium or calcium alkylbenzenesulphonate;
from 40 to 90 parts by weight of calcium or magnesium alkylbenzenesulphonate per 100 parts by weight of the mixture of alkylphenol and magnesium or calcium alkylbenzenesulphonate;
from 5 to 30 parts by weight of alkaline earth metal compound per 100 parts of the mixture of alkylphenol and magnesium or calcium alkylbenzenesulphonate;
from 5 to 20 parts by weight of magnesium oxide per 100 parts of the mixture of alkylphenol and magnesium or calcium alkylbenzenesulphonate;
up to 18 parts by weight of calcium hydroxide per 100 parts of the mixture of alkylphenol and magnesium or calcium alkylbenzenesulphonate;
from 0.1 to 8 parts of alkali metal hydroxide per 100 parts of the mixture of alkylphenol and magnesium or calcium alkylbenzenesulphonate;
from 10 to 50 parts of alkylene glycol per 100 parts of the mixture of alkylphenol and magnesium or calcium alkylbenzenesulphonate; and
from 10 to 20 parts of heel per 100 parts of the mixture of alkylphenol and magnesium or calcium alkylbenzenesulphonate,
and in that, at any stage of the carbonation step, the medium is treated with 0 to 5% by weight of water, relative to the weight of the said reaction medium.

10. Application of the products obtained in accordance with the process described in any one of the preceding claims as detergent-dispersant additives for lubricating oils.

## Patentansprüche

1. Verfahren zur Herstellung von metallhaltigen Detergens-Dispergiermitteln mit einer Gesamt-Basenzahl (TBN) über 200 durch Einwirkung von Schwefel bei einer Temperatur von 100 bis 190°C auf ein Medium, das ein Alkylphenol mit ein oder mehreren Ca-Cao Alkylsubstituenten, ein Erdalkali-alkylbenzolsulfonat mit einer Molekularmasse über 300 und einer Gesamt-Basenzahl gleich oder kleiner 150, eine Erdalkaliverbindung, ein Alkylenglykol und ein Verdünnugsöl enthält, anschließende Sättigung mit COZ des mit Schwefel behandelten Mediums bei einer Temperatur von 100 bis 200°C, mit einer Menge C0₂ entsprechend mindestens derjenigen, die von dem mit Schwefel behandelten Medium absorbiert werden kann, anschließende Entfernung des Alkylenglykols und Abtrennung des erhaltenen metallhaltigen Detergens-Dispergiermittels, dadurch gekennzeichnet, daß
a) die eingesetzte Schwe-felmenge einem Molverhältnis von Schwefel zu Alkylphenol im Bereich von 1,3 bis 1,7 entspricht,
b) das Medium, welches mit Schwefel behandelt wird, enthält:
ein Calcium- und/oder Magnesium-alkylbenzolsulfonat entsprechend einem Molverhältnis von Alkylbenzolsulfonat zu Alkylphenol im Bereich von 0 bis 6,
eine Erdalkaliverbindung, bestehend aus Kalk und/oder Magnesiumhydroxid oder Magnesiumoxid, entsprechend einem Molverhältnis von Erdalkaliverbindung zu Alkylphenol im bereich von 2 bis 8,5,
ein Alkylenglykol, entsprechend einem Molverhältnis von Erdalkaliverbindung zu glykol im Bereich von 0,5 bis 2, wobei dieses Molverhältnis 1,3 bis 2 beträgt, wenn die Erdalkaliverbindung Kalk ist,
darüberhinaus ein Alkalihydroxid, entsprechend einem Molverhältnis von Alkalihydroxid zu Alkylphenol im Bereich von 0,05 bis 0,9 wenn die Erdalkaliverbindung im wesentlichen aus Magnesiumoxid oder Magnesiumhydroxid besteht,
sowie eine "Vorlage" auf der Basis eines metallhaltigen Detergens-Dispergiermittels mit einer Gesamt-Basenzahl gleich oder größer 200, ausgewählt unter über-alkalinisierten und mit Schwefel behandelten Calcium- und/oder Magnesium-alkylphenaten, den uberalkalinisierten Calcium- und/oder Magnesium-alkylbenzolsulfonaten und die Gemische aus diesen überalkalinisierten und mit Schwefel behandelten Alkylphenaten und über-alkalinisierten Alkylbenzolsulfonaten untereinander, wobei die "Vorlage" entsprechend einem Gewichtsverhältnis von "Vorlage" zu Erdalkaliverbindung im Bereich von 0,1 bis 1 eingesetzt wird,
c) gegebenenfalls in der Stufe der Sättigung mit C0₂ das Reaktionsmedium mit 0 bis 10 Gew.-% Wasser, bezogen auf das Gewicht des Mediums, behandelt wird, wenn die Erdalkaliverbindung Magnesiumhydroxid oder Magnesiumoxid enthält.

2. Verfahren nach Anspruch 1, dadurch gekennzeichnet, daß das Molverhältnis von Alkylbenzolsulfonat zu Alkylphenol 0,15 bis 3 beträgt.

3. Verfahren nach Anspruch 2, dadurch gekennzeichnet, daß das Molverhältnis von Alkylbenzolsulfonat zu Alkylphenol 0,2 bis 1,8 beträgt.

4. Verfahren nach Anspruch 1, dadurch gekennzeichnet, daß das Molverhältnis von Alkalihydroxid zu Alkylphenol in der Größenordnung von 0,2 liegt.

5. Verfahren nach Anspruch 1, dadurch gekennzeichnet, daß die gegebenenfalls vorgesehene Behandlung mit Wasser in der Stufe der CO₂₋Behandlung mit Hilfe von 0 bis 5 Gew.-% Wasser, bezogen auf das Gewicht des Mediums, welches behandelt werden soll, vorgenommen wird.

6. Verfahren nach Anspruch 1, dadurch gekennzeichnet, daß

-das Alkylphenol Dodecylphenol ist,
-das Alkylbenzolsulfonat eine 60 bis 80%-ige Lösung in Öl eines Calcium- oder Magnesium-alkylbenzolsulfonats mit einer Molekularmasse in der Größenordnung von 470 ist,
-der Schwefel auf folgende Mengen Reaktionspartner einwirkt:
mindestens 5 Gew.-Teile Alkylphenol je 100 Gew.-Teile Gemisch aus Alkylphenol und Calcium- oder Magnesium-alkylbenzolsulfonat,
bis zu 95 Gew.-Teilen Calcium- oder Magnesium-alkylbenzolsulfonat je 100 Gew.-Teile gemisch aus Alkylphenol und Calcium-oder Magnesium-alkylbenzolsulfonat,
15 bis 45 Gew.-Teile Calciumhydroxid je 100 Gew.-Teile Gemisch aus Alkylphenol und Calcium- oder Magnesium-alkylbenzolsulfonat,
2 bis 35 Gew.-Teile "Vorlage" mit Gesamt-Basenzahl >200, bestehend aus einem mit Schwefel und mit CO behandelten Calcium-und/oder Magnesium-alkylphenat oder einem mit C0₂ behandelten Calcium- und/oder Magnesium-alkylbenzolsulfonat je 100 Gew.-Teile Gemisch aus Alkylphenol und Calcium-oder Magnesium-alkylbenzolsulfonat,
6 bis 30 Gew.-Teile Alkylenglykol je 100 Gew.-Teile Gemisch aus Alkylphenol und Calcium- oder Magnesium-alkylbenzolsulfonat.

7. Verfahren nach Anspruch 6, dadurch gekennzeichnet, daß die Stufe der Schwefelbehandlung in Gegenwart folgender Mengen an Reaktionspartnern ausgeführt wird:
10 bis 60 Gew.-Teile Alkylphenol auf 100 Gew.-Teile Gemisch aus Alkylphenol und Calcium- oder Magnesium-alkylbenzolsulfonat,
40 bis 90 Gew.-Teile Calcium- oder Magnesium-alkylbenzolsulfonat je 100 Gew.-Teile Gemisch aus Alkylphenol und Calcium-oder Magnesium-alkylbenzolsulfonat,
18 bis 40 Gew.-Teile Calciumhydroxid je 100 Gew.-Teile Gemisch aus Alkylphenol und Calcium- oder Magnesium-alkylbenzolsulfonat,
3 bis 18 Gew.-Teile "Vorlage" mit Gesamt-Basenzahl gleich oder größer 200, bestehend aus einem mit Schwefel und mit C0₂ behandelten Calcium- und/oder Magnesium-alkylphenat und/oder einem mit CO₂ behandelten Calcium-und/oder Magnesium-alkylbenzolsulfonat je 100 Gew.-Teile Gemisch aus Alkylphenol und Calcium- oder Magnesium-alkylbenzolsulfonat,
10 bis 20 Gew.-Teile Alkylenglykol je 100 Gew.-Teile Gemisch aus Alkylphenol und Calcium- oder Magnesium-alkylbenzolsulfonat.

8. Verfahren nach Anspruch 1, dadurch gekennzeichnet, daß:
das Alkylphenol Dodecylphenol ist,
das Alkylbenzolsulfonat eine 60 bis 80%-ige Lösung in 01 eines Calcium- oder Magnesium-alkylbenzolsulfonats mit einer Molekularmasse in der Größenordnung von 470 ist,
die Erdalkaliverbindung Magnesiumhydroxid oder Magnesiumoxid oder ein Gemisch aus Kalk und Magnesiumoxid oder Magnesiumhydroxid ist,
der Schwefel auf folgende Mengen Reaktionspartner einwirkt:
- mindestens 5 Gew.-Teile Alkylphenol auf 100 Gew.-Teile Gemisch aus Alkylphenol und Magnesium- oder Calcium-alkylbenzolsulfonat,
- bis zu 95 Gew.-Teilen Magnesium- oder Calcium-alkylbenzolsulfonat je 100.-Teile Gemisch aus Alkylphenol und Magnesium- oder Calcium-alkylbenzolsulfonat,
- 4 bis 40 Gew.-Teile Erdalkaliverbindung je 100 Gew.-Teile Gemisch aus Alkylphenol und Magnesium- oder Calcium-alkylbenzolsulfonat,
-4 bis 25 Gew.-Teile Magnesiumoxid je 100 Gew.-Teile Gemisch aus Alkylphenol und Magnesium- oder Calcium-alkylbenzolsulfonat,
--. Dis zu 2b Gew.-Teiien Calciumhydroxid je 10G Gew.-Teile Aikylphenol und Magnesium-oder Calcium-alkylbenzolsulfonat,
-0,1 bis 10 Gew.-Teile Alkalimetallhydroxid je 100 Gew.-Teile Gemsich aus Alkylphenol und Magnesium- oder Calcium-alkyl- benzelsulfonat wenn die Erdalkaliverbindung Magnesiumoxid oder Magnesiumhydroxid ist,
- 8 bis 50 Teile Alkylenglykol je 100 Teile Gemisch aus Alkylphenol und Magnesium- oder Calcium-alkylbenzolsulfonat,
- 2 bis 25 Teile je 100 Teile Gemisch aus Alkylphenol und Magnesium- oder Calcium-alkylbenzolsulfonat einer "Vorlage", bestehend aus einem mit CO₂ behandelten Magnesium-und/oder Calcium-alkylbenzolsulfonat und/oder einem mit Schwefel und mit CO₂ behandelten Magnesium und/oder Calcium-alkylphenat mit einer Gesamt-Basenzahl gleich oder größer 200, und daß man in einem beliebigen Stadium der Stufe der CO₂-Behandlung das medium mit 0 bis 10 Gew.% Wasser, bezogen auf das Gewicht des Reaktionsmediums, behandelt.

9. Verfahren nach Anspruch 8, dadurch gekennzeichnet, daß die Stufe der Schwefelbehandlung in Gegenwart folgender Mengen von Reaktionspartnern ausgeführt wird:
- 10 bis 60 Gew.-Teile Alkylphenol je 100 Gew.-Teile Gemisch aus Alkylphenol und Magnesium- oder Calcium-alkylbenzolsulfonat,
-40 bis 90 Gew.-Teile Calcium- oder Magnesium-alkylbenzolsulfonat je 100 Gew.-Teile Gemisch aus Alkylphenol und Magnesium-oder Calcium-alkylbenzolsulfonat,
- 5 bis 30 Gew.-Teile Erdalkaliverbindung je 100 Gew.-Teile Gemisch aus Alkylphenol und Magnesium- oder Calcium-alkylbenzolsulfonat,
- 5 bis 20 Gew.-Teile Magnesiumoxid je 100 Gew.-Teile gemisch aus Alkylphenol und Magnesium- oder Calcium-alkylbenzolsulfonat,
- bis zu 18 Gew.-Teilen Calciumhydroxid je 100 Teile Gemisch aus Alkylphenol und Magnesium- oder Calcium-alkylbenzolsulfonat,
- 0,1 bis 8 Teile Alkalimetallhydroxid je 100 Teile Gemisch aus Alkylphenol und Magnesium-oder Calcium-alkylbenzolsulfonat,
- 10 bis 50 Teile Alkylenglykol je 100 Teile Gemisch aus Alkylphenol und Magnesium- oder Calcium-alkylbenzolsultonat,
- 10 bis 20 Teile "Vorlage" je 100 Teile Gemisch aus Alkylphenol und Magnesium- oder Calcium-alkylbenzolsulfonat, und daß man in einem beliebigen Stadium der Stufe der CO₂-Behandlung das Medium mit 0 bis 5 Gew.-% Wasser, bezogen auf das Gewicht des Reaktionsmediums, behandelt.

10. Verwendung der nach dem in irgendeinem der vorangegangenen Ansprüche beschriebenen Verfahren erhaltenen Produkte als Detergens-Dispergierzusätze für Schmieröle.
